# EUROPÄISCHE PATENTSCHRIFT

(11) **EP 0 793 554 B1**
(45) Veröffentlichungstag und Bekanntmachung des Hinweises auf die Patenterteilung: **23.02.2000**
(21) Anmeldenummer: 96930074.8
(22) Anmeldetag: 22.08.1996
(51) Int. Cl.: B22D 27/13, B22D 27/09

(54) **VERFAHREN ZUM HERSTELLEN VON GUSSSTÜCKEN AUS LEICHTMETALL UND GIESSFORM ZUR DURCHFÜHRUNG DES VERFAHRENS**
METHOD OF PRODUCING LIGHT METAL CASTINGS AND CASTING MOULD FOR CARRYING OUT THE METHOD
PROCEDE DE PRODUCTION DE PIECES COULEES EN METAL LEGER ET MOULE APPROPRIE POUR METTRE LEDIT PROCEDE EN OEUVRE

(30) Priorität: 28.08.1995 DE 19531551
(43) Veröffentlichungstag der Anmeldung: 10.09.1997
(73) Patentinhaber: Eisenwerk Brühl GmbH, D-50321 Brühl (DE)
(72) Erfinder: BUCHBORN, Manfred, D-53332 Bornheim (DE)
(74) Vertreter: Langmaack, Jürgen, Dipl.-Ing.
(86) Internationale Anmeldenummer: EP9603691
(87) Internationale Veröffentlichungsnummer: WO9707914

(56) Entgegenhaltungen:
- WO-A-95/18689
- CH-A- 668 205
- US-A- 2 960 736
- US-A- 5 076 341
- US-A- 5 297 610
- PATENT ABSTRACTS OF JAPAN vol. 9, no. 80 (M-370) [1803] , 10.April 1985 & JP,A,59 209456 (HITACHI SEISAKUSHO K.K.), 28.November 1984,

## Beschreibung

Die Erfindung bezieht sich auf ein Verfahren zum Herstellen von Gußstücken aus Leichtmetall, insbesondere Zylinderköpfen, Zylinderblöcken und/oder Kurbelgehäusen für Brennkraftmaschinen, mit einer einen Formhohlraum für das Gußstück bildenden verlorenen Form auf der Basis von Sand, die Formaußenteile, mindestens einen Kern und mindestens einen Speiser zur Bildung einer Druckmassel aufweist, wobei die Form mit einem Einguß für die Metallschmelze versehen ist und die Metallschmelze unter Wirkung der Schwerkraft in den Formhohlraum eingefüllt und anschließend mit einem Druckgas beaufschlagt wird.

Es ist bekannt, bei der Herstellung von Gußstücken aus Leichtmetall sowohl verlorene Formen auf der Basis von Sand als auch Dauerformen, sogenannte Kokillen, als auch Formen zu verwenden, die aus Dauerformteilen, sogenannte Halbkokillen, und Sandgußformteilen zusammengesetzt sind. Hierbei liegt für die Serienproduktion von Gußstücken der Hauptvorteil der verlorenen Formen auf der Basis von Sand in der hohen Produktionsgeschwindigkeit der Fertigung der Sandformen einerseits und auch der hohen Produktionsgeschwindigkeit beim Gießen in bezug auf den Gießtakt andererseits, da im Gegensatz zum Kokillenguß das Abkühlen der Kokille bis zum Wiedereinsatz nach jedem Gießvorgang nicht abgewartet werden muß. Da es möglich ist, auch den für die Herstellung der Formaußenteile und Kerne benutzten Sand zu recyceln, werden neuerdings Gußstücke aus Leichtmetall, wie beispielsweise Zylinderköpfe für Brennkraftmaschinen, bei hoher Produktivität in verlorenen Formen auf der Basis von Sand gegossen. Das Gießen der Metallschmelze in die Sandform erfolgt hierbei stets unter Einwirkung der Schwerkraft, meistens im sogenannten Bodenguß. Zur Gefügeverbesserung werden an der Form Speiser eingesetzt, die bei hochwertigen Gußstücken eine der Masse des Gußstückes entsprechende Speisermasse enthalten, die als sogenannte Druckmassel wirkt. Hierbei nimmt man als nachteilig das etwas gröbere Gefüge sowie möglicherweise auftretende Mikroporosität beim Gießen in Sandformen gegenüber dem Gießen in Kokillen in Kauf.

Bekannt ist des weiteren das Niederdruckgießen von Leichtmetallschmelzen in Kokillen-Dauerformen, wobei durch eine Druckbeaufschlagung der Schmelze in der Kokille mit einem Gas ein feines, dichtes Gefüge erreichbar ist (DE-A-21 33421, DE-A-28 18 442). Eine Druckbeaufschlagung stellt wegen der Festigkeit der Kokille kein Problem dar. Da jedoch die Kokillen eine sehr lange Abkühlungsdauer aufweisen, ist - für hohe Produktionsgeschwindigkeiten - eine sehr große Anzahl sehr teurer Kokillen erforderlich. Bei den häufig auftretenden Änderungen der Gußstücke sind dann eine große Zahl von Kokillen zu ändern; auch neu zu machen.

Aus DE-B-11 35 619 ist es bekannt, eine übliche Sandform mit festem Oberkasten und festem Unterkasten zu verwenden, wobei zum Erzeugen von Metallgußstücken mit dichtem Gefüge die aus Oberkasten und Unterkasten zusammengesetzte Sandform mit einer abgedichteten Haube überdeckt wird oder aber Oberkasten und Unterkasten abgedichtet miteinander zu verbinden und auf die freie Kastenoberfläche eine ebenfalls abgedichtete Haube aufzusetzen, nachdem der Formhohlraum mit der Metallschmelze gefüllt worden ist. Der Haubeninnenraum wird mit einem Druckgas beaufschlagt, der dann über die Porosität des Formsandes, insbesondere aber über die freien Schmelzoberflächen im Bereich der Speiser und Steiger verdichtend auf die Schmelze einwirkt. Trotz der Verwendung von Sandformen ist dieses Verfahren zeitaufwendig, da entweder jeweils eine vollständige Haube über die Sandform gesetzt werden muß oder aber beim Zusammensetzen der Sandform Sorge dafür getragen werden muß, daß Unterkasten und Oberkasten sowie die darauf aufgesetzte Druckhaube einwandfrei abgedichtet miteinander verbunden sind.

Aus US-A-2 960 736 ist es zur Lösung der Abdichtungsprobleme bekannt, auf die Speiseröffnung eine Druckhaube aufzusetzen, die mit einem Dichtkragen versehen ist, der in die Schmelze im Speiser eintaucht. Der Nachteil dieses Systems besteht unter anderem darin, daß zum Zwecke der Abdichtung im Endteil des Speisers unabhängig von der Größe der zu gießenden Gußstücke eine verhältnismäßig große Schmelzoberfläche vorhanden sein muß, so daß nach dem Abtrennen der Speiser vom fertigen Gußstück auch eine dementsprechend große Materialmenge wieder aufgeschmolzen werden muß.

Aus JP-A-61 052 978 ist ein Sandgußverfahren bekannt, bei dem die Metallschmelze unter Schwerkraft in die Sandform eingefüllt und anschließend mit einem Druckgas beaufschlagt wird. Um die Druckgasbeaufschlagung durchführen zu können, ist als Speiser ein Formteil aus temperaturwiderstandsfähigem Material auf der Basis von Aluminium-Aluminiumoxid-Siliziumoxid-Eisenoxid aufgesetzt. Dieser Speiser wird von einer aus Metall hergestellten, in die Sandform zusätzlich zum Speiserformteil eingeformten Druckkammer umschlossen. Diese Druckkammer steht mit einer Druckgasversorgung in Verbindung. Beim Ausformen des erkalteten Gußstücks muß das Speiserformteil und die Druckkammer zunächst aus der Sandform entfernt werden, bevor diese vollständig zerlegt und der Sand gegebenenfalls wieder aufgearbeitet werden kann.

Der Erfindung liegt die Aufgabe zugrunde, das Gießen von Gußstücken aus Leichtmetall unter Einwirkung von Schwerkraft und in verlorenen Formen auf der Basis von Sand bezüglich der Qualität des hergestellten Gußstückes insbesondere in bezug auf ein besonders dichtes und feinkörniges Gefüge unter Vermeidung von Mikroporosität zu verbessern sowie das Volumen der in Form einer Druckmassel anfallenden Speisermaterials zu reduzieren. Leichtmetall im Sinne der Erfindung umfaßt insbesondere Aluminium und Aluminiumlegierungen.

Die Erfindung löst die gestellte Aufgabe in bezug auf die Verfahrensweise dadurch, daß auf die Form ein Deckelkern auf Sandbasis aufgelegt wird, der zumindest einen Speiser enthält und der zumindest in den mit Druckgas beaufschlagbaren Bereichen gasundurchlässig ausgebildet ist und daß unmittelbar nach Beendigung des Füllvorgangs der mit Metallschmelze gefüllte Speiser über das Druckgas mit einem Druck beaufschlagt wird.

Mit der erfindungsgemäßen Verfahrensweise ist es möglich, auch bei verlorenen Formen aus Sand das Gefüge der erstarrenden Metallschmelze durch eine zusätzliche Druckgasbeaufschlagung über die Druckmasseln zu verbessern, zu verdichten und zu verfeinern, da durch die Anordnung eines luftundurchlässigen Deckelkerns eine unmittelbare Möglichkeit für die Druckgaszufuhr gegeben ist. Gleichzeitig kann das Volumen bzw. die Masse der Druckmassel gegenüber den herkömmlichen Gießverfahren mit verlorener Form um bis zur Hälfte verringert werden, so daß eine hohe Einsparung an Umlaufmaterial erzielt werden kann. Der Begriff "gasundurchlässig" im Sinne der vorliegenden Erfindung umfaßt neben einer Gasundurchlässigkeit im Wortsinne auch noch eine Gasdurchlässigkeit mit hohem Durchflußwiderstand, die bei einer Druckgasbeaufschlagung den gewünschten Druckaufbau oberhalb der Schmelze bei vertretbaren geringen Leckverlusten gewährleistet.

Vorteilhafte Weiterbildungen des erfindungsgemäßen Verfahrens sind in den Ansprüchen 2 bis 8 angegeben. In bevorzugter Ausführung des erfindungsgemäßen Verfahrens ist vorgesehen, daß die Druckbeaufschlagung der Metallschmelze im Speiser während der ersten kritischen Erstarrungsphase der Metallschmelze ausgeführt wird, d. h. während die Metallschmelze noch heiß ist, so daß durch den ausgeübten Druck eine entsprechende Beeinflussung der noch fließfähigen Schmelze im gesamten Formraum möglich ist. Diese erste kritische Erstarrungsphase geht bis etwa zu einer Abkühlungstemperatur der Leichtmetallschmelze von 500°C, unterhalb dieser Temperatur hat die Druckbeaufschlagung nur noch begrenzte Wirkung (Ansprüche 5 und 6).

Um in einfacher Weise eine erfindungsgemäße Druckbeaufschlagung der Metallschmelze im Speiser zu dem Zeitpunkt zu erreichen, in dem der Einfüllvorgang beendet, die eingefüllte Metallschmelze jedoch noch nicht erstarrt ist, wird vorgeschlagen, oberhalb des Speisers und des den Speiser enthaltenden Deckelkerns einen Hohlraum abzuteilen, diesen abzudichten und dann mit einem Anschluß für die Beaufschlagung von Druckluft zu versehen (Anspruch 7). Nachdem die Druckbeaufschlagung des Speisers beendet ist, kann dieser abgeteilte Hohlraum in einem weiteren Verfahrensschritt dazu benutzt werden, um dann an diesen Raum oberhalb des Speisers einen Unterdruck anzulegen und dabei gleichzeitig die beim heißen Gießen, insbesondere aus den Formen entweichenden Gase abzusaugen (Anspruch 8).

Gemäß der Erfindung wird ferner eine (verlorene) Gießform mit den Merkmalen des Oberbegriffs des Anspruchs 9 zur Durchführung des erfindungsgemäßen Verfahrens vorgeschlagen, die gekennzeichnet ist durch wenigstens einen einen Speiser enthaltenden Deckelkern auf Sandbasis, auf den eine den Speiserbereich abdichtende Druckmaske aufsetzbar ist, und wobei der Deckelkern zumindest im Anlagebereich der Druckmaske gasundurchlässig ausgebildet ist.

Um eine einwandfreie Druckbeaufschlagung auch bei Ausbildung des Deckelkerns auf der Basis von Sand zu erzielen, wird in Weiterbildung der erfindungsgemäßen Form vorgeschlagen, daß der den Speiser enthaltende, auf der Basis von Sand gefertigte Deckelkern durch eine auf seine Oberfläche zumindest im Anlagebreich für die Druckmaske aufgebrachte Kernschlichte gasundurchlässig ausgebildet ist. Der Deckelkern selbst kann wiederum aus mehreren Einzelkernen zu einem Deckelkern zusammengesetzt sein, wobei jeder Einzelkern gasundurchlässig ausgebildet ist, und wobei die Einzelkerne zumindest im Bereich der Speiser dicht miteinander verbunden sein müssen. Dieser Deckelkern bzw. die Deckelkerne ermöglichen es, nach der Befüllung der Gießform mit Metall auf die in den Deckelkern angebrachten Speiser einen Druck auszuüben mittels Druckgas, um auf diese Weise eine verbesserte feinere und dichtere Gefügebildung des hergestellten Gußstückes bei gleichzeitig geringerem Speiservolumen - Druckmasselvolumen - während der Erstarrung zu erzielen.

Nach einer weiteren vorteilhaften Ausgestaltung ist vorgesehen, den Deckelkern durch eine entsprechende Wahl des Formstoffs und des Binders so zu gestalten, daß er einem Druck von bis zu 1 bar standhält. Zur Ausübung des erfindungsgemäßen Verfahrens sind nur geringe Drücke unterhalb bis zu 1 bar erforderlich, um die gewünschte Dichte und Feinkörnigkeit des Gefüges zu erzielen.

Die Druckmaske, die auf den Deckelkern zum Herstellen eines Holraumes für die Druckbeaufschlagung vorgesehen ist, kann auch in Weiterbildung der Erfindung dazu benutzt werden, den durch die thermische Einwirkung der Metallschmelze auf den Formsand und den Kernsand entstehenden Rauch abzusaugen. Sie ist deshalb so gestaltet, daß unmittelbar nach der Erstarrung der Metallschmelze und Beendigung der Druckbeaufschlagung der Druckmasseln ein Unterdruck an den von der Druckmaske abgedeckten Hohlraum angelegt werden kann. Hierzu ist vorgesehen, die Druckmaske mit einem weiteren Anschluß zu versehen, der an eine Absaugvorrichtung anschließbar ist.

Eine vorteilhafte Ausgestaltung der Abdichtung des Deckelkerns besteht darin, eine Kernschlichte als Dispersion mittels Tauchen oder Ansprühen aufzubringen. Die Oberflächenbehandlung mit einer Kernschlichte bewirkt auch eine verbesserte Festigkeit des Deckelkerns. Kernschlichten sind grundsätzlich für die Ausrüstung von Sandkernen zur Herstellung von Gußstücken aus Grauguß zum Erzielen glatter und porenfreier Oberflächen bekannt.

Für die erfindungsgemäße Ausrüstung eines Deckelkerns, um diesen gasundurchlässig auszubilden, werden Kernschlichten auf der Basis einer Dispersion feuerfester Füllstoffe in einem organischen Lösungsmittel vorgesehen. Diese Kernschlichten können auch zusätzlich Graphit enthalten. Als feuerfeste Füllstoffe kommen beispielsweise Silikat-Feuerfeststoffe, wie Zirkon-Silikat, Magnesium- und/oder Aluminium-Silikat in Frage. Zusätzlich kann auch Eisenoxyd als feuerfester Füllstoff in der Kernschlichte enthalten sein. Darüber hinaus enthalten die Kernschlichten auch geringe Mengen bis zu 1 Gew.-% eines Kunstharzes.

Mögliche Kernschlichten sind die vorangehend erläuterten Dispersionen, jedoch sind auch andere Materialzusammensetzungen einsetzbar, die eine gasundurchlässige Oberfläche der Sandkerne bewirken.

Um die Gefügeausbildung in der erfinderischen Form auf Basis von Sand für Leichtmetallgußstücke weiter zu verbessern, wird vorgeschlagen, den Formaußenteilen aus Sand, zumindest teilweise umfassende auf die Form zu und weg bewegbare Stützschalen zuzuordnen. Die Stützschalen, die vorzugsweise aus einem dauerhaften Material, beispielsweise Metall bestehen können, dienen der Druckabstützung von außen auf die Gießform während des Gießens und der Druckbeaufschlagung in der kritischen ersten Erstarrungsphase der Metallschmelze in der Gießform.

Die erfindungsgemäße Gießform ermöglicht ein neues und wirtschaftliches Verfahren zum Herstellen von Gußstücken aus Leichtmetallen durch Schwerkraftgießen, insbesondere auch von so komplizierten Teilen, wie Zylinderköpfen und Zylinderblöcken von Brennkraftmaschinen mit hoher Qualität des Gusses unter Verwendung von sandformen sowohl für die Außenform als auch für die Kerne. Mittels der unmittelbar nach Beendigung des Gießvorganges zusätzlich auf das Gußstück über die Metallschmelze im Speiser ausgeübten Druckbeaufschlagung gelingt es, ein dichtes feines Gefüge gleichmäßig überall im gegossenen Teil zu erzeugen, so daß einerseits die Vorteile der verlorenen Formen auf der Basis von Sand genutzt werden können und andererseits die hohe Qualität erreicht wird, wie sie sonst nur bei Gußstücken im Kokillenguß erzielbar ist.

Die Erfindung wird anhand schematischer Zeichnungen von Ausführungsbeispielen näher erläutert. Es zeigen
- Fig. 1: schematisch die Darstellung einer Gießform,
- Fig. 2: die Ausrüstung der Gießform gem. Fig. 1 mit einer Druckmaske,
- Fig. 3: eine schematisierte Explosionsdarstellung einer Gießform in Seitenansicht für ein Kurbelgehäuse,
- Fig. 4: eine schematisierte Darstellung der Gießform gem. Fig. 3 in zusammengebautem Zustand,
- Fig. 5: die Darstellung gem. Fig. 1 mit zusätz licher Glocke für die Absaugung.

In Fig. 1 ist im Querschnitt eine Gießform 1 für ein einfaches rotationssymmetrisches Gußstück mit einem Formhohlraum 2 dargestellt. Die Form 1 ist als verlorene Form mit Formaußenteilen 3.1, 3.2 sowie einem eingesetzten Kern 4 ausgebildet und mit einem Deckelkern 5 versehen, der Speiser 6 zur Bildung der Druckmassel aufweist. Die Formaußenteile 3.1 und 3.2 sind in den Teilungsfugen 7 zusammengefügt, ebenso kann der Kern 4 aus mehreren Teilen zu einem Kernpaket zusammengesetzt sein. Die Anzahl und Unterteilungen der Formaußenteile und der hergestellten Kerne 7 oder Kernpakete richtet sich nach der jeweils zu gießenden Gestalt des Gußstückes. Des weiteren ist ein Einguß 8 für die Metallschmelze an der Gießform 1 ausgebildet. Auch der Deckelkern 5 kann aus mehreren Kernteilen zusammengesetzt werden und einen oder mehrere Speiser 6 aufweisen.

In Fig. 2 ist die Form 1 nach dem Eingießen der Metallschmelze und dem Ausfüllen des Formhohlraumes zum Herstellen eines Gußstückes 9 dargestellt, wobei in den Speisern des Deckelkerns 5 die Druckmasseln 10 vorhanden sind.

Um nach dem Befüllen des Formhohlraumes mit der Metallschmelze eine Verdichtung und Vergleichmäßigung des Gefüges und Vermeidung von Mikroporosität zu erreichen, wird über die Speiser 6 auf die die Druckmassel 10 bildende Metallschmelze ein Gasdruck P ausgeübt. Dieser Druck P kann bis zu 1 bar betragen.

Um diesen Druck über die Speiser 6 auf die Metallschmelze im Formhohlraum bis zum Erstarren ausüben zu können, ist auf den Deckelkern 5 eine Druckmaske 11 abgedichtet aufgesetzt. Die Druckmaske 11 verfügt über einen Anschluß 12 für die Druckluftzufuhr.

Der auf der Basis von Sand in bekannter Weise hergestellte Deckelkern 5 ist üblicherweise mikroporös und damit luftdurchlässig. Um die Druckausübung über die Speiser 6 mittels Druckluft auf die noch flüssige Metallschmelze zu ermöglichen, ist der Deckelkern 5 auf seiner Oberfläche zumindest im Abdeckungsbereich durch die Druckmaske 11 mittels einer Kernschlichte beschichtet und somit im beschichteten Bereich gasundurchlässig. Diese Abdichtung der Oberfläche des Deckelkerns 5 kann beispielsweise durch Tauchen des Deckelkerns 5 in eine Kernschlichte erfolgen. Mit Hilfe der Kernschlichte, beispielsweise auf der Basis einer Dispersion feuerfester Füllstoffe in einem organischen Lösungsmittel, wie beispielsweise Zirkonsilikat und Kohlenstoff, geringe Mengen Kunstharz und Isoropanol, vergällt mit Aceton und etwas Wasser enthaltend, wird die Oberfläche des Deckelkerns 5 so dicht und stabil gemacht, daß der Deckelkern 5 luftdicht ist und dem, wie in Fig. 2 schematisch dargestellt, über die Druckmaske ausgeübten zusätzlichen Druck P standhält.

Es ist im wesentlichen nur erforderlich, den Deckelkern 5 in all den Bereichen durch Beschichtung abzudichten und luftdicht zu machen, die mit der Druckluft in Berührung kommen. Ein wirtschaftliches Verfahren hingegen ist jedoch, den Deckelkern in seiner Gänze in eine entsprechende Kernschlichte zu tauchen, die nicht nur eine entsprechende Abdichtwirkung an der Oberfläche des Deckelkerns sondern auch eine erhöhte Festigkeit bewirkt.

Falls der Deckelkern 5 aus mehreren Teilen zusammengesetzt ist, ist jedes Teil vor dem Zusammensetzen mittels einer Kernschlichte äußerlich abzudichten.

Die auf den Deckelkern aufgebracht Kernschlichte muß vor der Verwendung des Deckelkerns trocknen und aushärten.

Das Aufbringen des Druckes P auf das gegossene Teil mittels der auf die Form aufgesetzten Druckmaske 11 erfolgt so lange, bis der Erstarrungsvorgang der Leichtmetallschmelze zu Ende geht, d. h. bis eine Temperatur unterhalb von 500°C erreicht wird. Diese Zeit richtet sich nach der Größe des Werkstückes, das hergestellt wird, beispielsweise bei einem Zylinderblock mit einem Gießgewicht von ca. 20 bis 22 kg für Brennkraftmaschinen ca. 1,5 Minuten.

In Fig. 3 ist die Anwendung der Erfindung auf die Herstellung eines Kurbelraumgehäuses für Brennkraftmaschinen in explosionsartiger Darstellung der hierfür benötigten Gießformteile dargestellt. Die äußere Gießform wird hierbei gebildet von dem oberen Formblock 3.4, den seitlichen Formteilen 3.5 sowie den unteren Formteilen 3.6, die wiederum aus einzelnen Kernteilen zusammengesetzt sein können, je nach Konfiguration. Der Kernblock 4.1, auch Kurbelraumkernblock genannt, ist wiederum aus einzelnen Kernteilen zusammengesetzt. Den oberen Abshluß der Form bildet der Deckelkern 5. Alle Gießformteile sowie der Kernblock 4.1 und der Deckelkern 5 sind auf der Basis von Sand als verlorene Form hergestellt. Der Deckelkern 5 kann dabei ein zusätzliches Teil 13, nämlich eine Zylinderlaufbüchse, enthalten, die im gegossenen Gußstück später verbleibt.

Der Deckelkern 5 enthält mindestens einen Speiser 6 für die Druckmassel und ist des weiteren oberseitig mit der Druckmaske 11 abdeckbar. Die Druckmaske 11 wird abgedichtet auf den Deckelkern 5 aufgesetzt und der so über den Deckelkern 5 gebildete abgeschlossene Hohlraum 14 kann dann mittels der über den Anschluß 12 zugeführten Druckluft mit Druck beaufschlagt werden, so daß zusätzlich über die Metallschmelze im Speiserbereich ein Druck auf die Metallschmelze in der Form bis zu ihrer Erstarrung ausgeübt werden kann.

Der Deckelkern 5 kann sich auch auf der gegenüberliegenden Seite des Kurbelgehäuses befinden, so daß die Form um 180° gedreht ist.

Um während des Gießens zur Erhöhung der Formgenauigkeit die Gießform zu stabilisieren und noch einen Druck von außen auf die Gießform auszuüben, können Stützschalen 16 vorgesehen sein, die auf die Formaußenteile 3.4, 3.5, 3.6 einwirken. Diese Stützschalen 16 können vor dem Entnehmen der abgegossenen Gießform nach Erstarrung beispielsweise von dem Gießplatz abgeklappt werden.

In Fig. 4 ist schematisch die verlorene Form auf der Basis von Sand, wie in Fig. 3 für ein Kurbelraumgehäuse beschrieben, im zusammengebauten Zustand schematisiert im Schnitt dargestellt. Mit dem Pfeil 17 ist die Richtung, in der der Auswerfer nach dem seitlichen Wegbewegen der Stützsschalen 16 arbeitet, bezeichnet. Auch hier ist der Deckelkern 5 an seiner Oberfläche mittels einer Kernschlichte beschichtet und so behandelt, daß er luftdicht abgedichtet ist und damit die Beaufschlagung mit einem Druck bis zu 1 bar mittels der Druckmaske 11 ermöglicht ist.

Nach der Druckbeaufschlagung des Deckelkerns 5, d. h. nach Beendigung derselben, ist es möglich, über einen zweiten Anschluß 18 sich in dem von der Druckmaske 11 gebildeten Hohlraum 14 oberhalb des Deckelkerns 5 angesammelte Rauchgase, die insbesondere durch die Einwirkung der heißen Schmelze aus den Formteilen und Kernen entweichen und ansammeln, abzusaugen.

In Fig. 5 ist eine Weiterbildung der Erfindung dargestellt, wobei auf die Druckmaske 11 eine weitere Absaugglocke 19 mit Abstand aufgebracht ist, so daß diese zweite Absaugglocke auch den Bereich der Formaußenteile im oberen Bereich abdeckt, so daß alle von der Form nach oben entweichenden, sich durch die Gießwärme entwickelnden Rauchgase unter der Absaugglocke 19 über den Anschlußstutzen 20 abgesaugt werden können. Es ist möglich, die Druckmaske 11 und die Absaugglocke 19 miteinander über Stützen 21 zu verbinden. Sowohl die Druckmaske 11 als auch die Absaugglocke 19 werden abgedichtet auf den Deckelkern 5 bzw. die Formaußenteile aufgesetzt. Die Anschlüsse 12 und 20 werden an entsprechende Druckgaszufuhr- und Absaugvorrichtungen angeschlossen.

## Patentansprüche

1. Verfahren zum Herstellen von Gußstücken aus Leichtmetall, insbesondere von Zylinderköpfen, Zylinderblöcken und/oder Kurbelgehäusen für Brennkraftmaschinen, mit einer einen Formhohlraum (2) für das Gußstück bildenden verlorenen Gießform auf der Basis von Sand, die Formaußenteile (3), mindestens einen Kern (7) und mindestens einen Speiser (6) zur Bildung einer Druckmassel aufweist, wobei die Gießform mit einem Einguß (8) für eine Metallschmelze versehen ist und die Metallschmelze unter Wirkung der Schwerkraft in den Formhohlraum (2) eingefüllt und anschließend mit Druck beaufschlagt wird, dadurch gekennzeichnet, daß auf die Gießform ein Deckelkern (5) auf Sandbasis aufgelegt wird, der zumindest einen Speiser (6) enthält, der zumindest in den mit Druckgas beaufschlagbaren Bereichen gasundurchlässig ausgebildet ist und daß unmittelbar nach Beendigung des Füllvorgangs der mit Metallschmelze gefüllte Speiser (6) über das Druckgas mit einem Druck beaufschlagt wird.

2. Verfahren nach Anspruch 1, dadurch gekennzeichnet, daß nach Beendigung des Füllvorgangs zur Druckbeaufschlagung des mit Metallschmelze gefüllten Speisers (6) eine Zufuhreinrichtung für das Druckgas an den gasundurchlässig ausgebildeten Teilbereichen dichtens angelegt wird.

3. Verfahren nach Anspruch 1 oder 2, dadurch gekennzeichnet, daß der mit Metallschmelze gefüllte Speiser (6) mit einem Druckgas bis zum etwa 1 bar beaufschlagt wird.

4. Verfahren nach einem der Ansprüche 1 bis 3, dadurch gekennzeichnet, daß die Gasundurchlässigkeit des Deckelkerns (5) durch Aufbringen einer Kernschlichte zumindest auf Teilbereiche des Deckelkerns (5) bewirkt wird.

5. Verfahren nach einem der Ansprüche 1 bis 4, dadurch gekennzeichnet, daß die Druckbeaufschlagung der Metallschmelze im Speiser (6) während der ersten kritischen Erstarrungsphase der Metallschmelze ausgeübt wird.

6. Verfahren nach einem der Ansprüche 1 bis 5, dadurch gekennzeichnet, daß nach Erreichen einer unterhalb 500°C liegenden Temperatur des in die Gießform gegossenen Metalls die Druckbeaufschlagung der Metallschmelze im Speiser (6) beendet wird.

7. Verfahren nach einem der Ansprüche 1 bis 6, dadurch gekennzeichnet, daß zur Druckbeaufschlagung des Speiserbereichs ein oberhalb des Deckelkerns (5) befindlicher und gegenüber diesem abgedichteter Hohlraum (14) mit dem Druckgas beaufschlagt wird.

8. Verfahren nach einem der Ansprüche 1 bis 7, dadurch gekennzeichnet, daß nach Beendigung der Druckbeaufschlagung an dem mit Druck beaufschlagbaren Hohlraum (14) ein Unterdruck angelegt wird.

9. Gießform zur Herstellung von Gußstücken aus Leichtmetall, insbesondere von Zylinderköpfen, Zylinderblöcken und/oder Kurbelgehäusen für Brennkraftmaschinen, mit Formaußenteilen (3), mindestens einem Kern (4) sowie mindesten einem Speiser (6) zur Bildung einer Druckmassel, der mit einer Einrichtung zur Beaufschlagung mit einem Druckgas verbindbar ist, für die Durchführung des Verfahrens nach einem der Ansprüche 1 bis 8, dadurch gekennzeichnet, daß ein wenigstens einen Speiser (6) enthaltender Deckelkern (5) auf Sandbasis vorgesehen ist, auf den eine den Speiserbereich abdichtende Druckmaske (11) aufsetzbar ist, und daß der Deckelkern (5) zumindest im Anlagebereich der Druckmaske (11) gasundurchlässig ausgebildet ist.

10. Gießform nach Anspruch 9, dadurch gekennzeichnet, daß der den Speiser (6) enthaltende, auf der Basis von Sand gefertigte Deckelkern (5) durch eine auf seine Oberfläche zumindest im Anlagebereich für die Druckmaske (11) aufgebrachte Kernschlichte gasundurchlässig ausgebildet ist.

11. Gießform nach einem der Ansprüche 9 oder 10, dadurch gekennzeichnet, daß der auf der Basis von Sand gefertigte Deckelkern (5) bei einer Druckbeaufschlagung des Speiserbereichs einem Druck von bis zu 1 bar standhält.

12. Gießform nach einem der Ansprüche 9 bis 11, dadurch gekennzeichnet, daß die Kernschlichte als Dispersion auf den Deckelkern (5) mittels Tauchen oder Sprühen aufgebracht ist.

13. Gießform nach einem der Ansprüche 9 bis 12, dadurch gekennzeichnet, daß den Formaußenteilen (3) diese zumindest teilweise umfassende, auf die Form zu und weg bewegende Stützschalen (16) zugeordnet sind.

14. Gießform nach einem der Ansprüche 9 bis 13, dadurch gekennzeichnet, daß die Druckmaske (11) einen Anschluß (18) zum Absaugen von Gasen aufweist.

15. Gießform nach einem der Ansprüche 9 bis 14, dadurch gekennzeichnet, daß eine über die Druckmaske (11) auf die Gießform, zumindest den Deckelkern (5) übergreifend, abgedichtet aufsetzbare Glocke (19) mit einem Anschluß (20) für eine Unterdruckbeaufschlagung vorgesehen ist.

## Claims

1. A process for manufacturing castings of lightweight metal, in particular cylinder heads, cylinder blocks and/or crankcases for internal combustion engines, with a sand-based lost casting mould forming a mould cavity (2) for the casting, which mould has outer mould parts (3), at least one core (7) and at least one riser (6) for forming a pressure pig, the casting mould being provided with a runner gate (8) for a molten metal and the molten metal being poured into the mould cavity (2) under the action of gravity and then being pressurised, characterised in that a sand-based cover core (5) is laid on the casting mould, which core contains at least one riser (6), which is made impermeable to gas at least in the regions which can be acted upon by compressed gas, and that immediately after the filling operation has ended the riser (6) filled with molten metal is pressurised using the compressed gas.

2. A process according to Claim 1, characterised in that once the filling operation has ended a feed means for the compressed gas is placed in sealing manner against the partial regions which are made impermeable to gas in order to pressurise the riser (6) filled with molten metal.

3. A process according to Claim 1 or 2, characterised in that the riser (6) filled with molten metal is pressurised by a compressed gas up to about 1 bar.

4. A process according to one of Claims 1 to 3, characterised in that the impermeability to gas of the cover core (5) is brought about by applying a core dressing at least to partial regions of the cover core (5).

5. A process according to one of Claims 1 to 4, characterised in that the pressurisation of the molten metal in the riser (6) is effected during the first critical solidification phase of the molten metal.

6. A process according to one of Claims 1 to 5, characterised in that once a temperature of the metal poured into the casting mould which is below 500°C is reached, the pressurisation of the molten metal in the riser (6) is terminated.

7. A process according to one of Claims 1 to 6, characterised in that to pressurise the riser region a cavity (14) located above the cover core (5) and sealed off therefrom is pressurised with the compressed gas.

8. A process according to one of Claims 1 to 7, characterised in that once the pressurisation at the cavity (14) which can be pressurised has ended a partial vacuum is applied.

9. A casting mould for manufacturing castings of lightweight metal, in particular cylinder heads, cylinder blocks and/or crankcases for internal combustion engines, with outer mould parts (3), at least one core (4) and at least one riser (6) for forming a pressure pig, which can be connected to a means for pressurising using a pressurised gas, for performing the process according to one of Claims 1 to 8, characterised in that a sand-based cover core (5) containing at least one riser (6) is provided, on which a pressure mask (11) sealing off the riser region can be placed, and that the cover core (5) is made impermeable to gas at least in the contact region of the pressure mask (11).

10. A casting mould according to Claim 9, characterised in that the sand-based cover core (5) containing the riser (6) is made impermeable to gas by a core dressing applied to its surface at least in the region of contact for the pressure mask (11).

11. A casting mould according to one of Claims 9 or 10, characterised in that the sand-based cover core (5) withstands a pressure of up to 1 bar when the riser region is pressurised.

12. A casting mould according to one of Claims 9 to 11, characterised in that the core dressing is applied to the cover core (5) as a dispersion by means of dipping or spraying.

13. A casting mould according to one of Claims 9 to 12, characterised in that the outer mould parts (3) are allocated supporting shells (16) which at least partially surround them and move towards and away from the mould.

14. A casting mould according to one of Claims 9 to 13, characterised in that the pressure mask (11) has a connection (18) for extracting gases.

15. A casting mould according to one of Claims 9 to 14, characterised in that a bell (19) which can be placed hermetically over the pressure mask (11) on the casting mould, at least extending over the cover core (5), with a connection (20) for producing a partial vacuum, is provided.

## Revendications

1. Procédé de fabrication de pièces coulées en métal léger, en particulier de têtes de cylindre, de blocs-cylindres et/ou de carters de vilebrequin pour des machines à combustion interne, avec un moule perdu formant une empreinte (2) pour la pièce coulée et réalisé à base de sable, les parties extérieures du moule (3) présentant au moins un noyau (7) et au moins une masselotte (6) pour la formation d'une gueuse sous pression, le moule étant muni d'une descente de coulée (8) pour un métal en fusion et le métal en fusion étant versé dans l'empreinte du moule (2) sous l'effet de la force de gravité et étant alimenté ensuite en pression, caractérisé en ce que sur le moule est posé un noyau de couvercle (5) à base de sable qui contient au moins une masselotte (6) et qui est imperméable au gaz au moins dans les zones pouvant être alimentées en gaz comprimé et en ce que, juste après la fin du processus de remplissage, la masselotte (6) remplie de métal en fusion est alimentée en pression par l'intermédiaire du gaz comprimé.

2. Procédé selon la revendication 1, caractérisé en que, à la fin du processus de remplissage pour l'alimentation en pression de la masselotte (6) remplie de métal en fusion, un dispositif d'amenée pour le gaz comprimé est placé de façon étanche contre les zones partielles imperméables au gaz.

3. Procédé selon la revendication 1 ou 2, caractérisé en ce que la masselotte (6) remplie de métal en fusion est alimentée par un gaz comprimé allant à peu près jusqu'à 1 bar.

4. Procédé selon l'une quelconque des revendications 1 à 3, caractérisé en ce que l'imperméabilité au gaz du noyau du couvercle (5) est réalisée, au moins sur des zones partielles du noyau de couvercle (5), par l'application d'un enduit pour noyaux.

5. Procédé selon l'une quelconque des revendications 1 à 4, caractérisé en ce que l'alimentation en pression du métal en fusion dans la masselotte (6) a lieu pendant la première phase critique de solidification du métal en fusion.

6. Procédé selon l'une quelconque des revendications 1 à 5, caractérisé en ce que l'alimentation en pression du métal en fusion dans la masselotte (6) est terminée quand une température inférieure à 500°C est atteinte.

7. Procédé selon l'une quelconque des revendications 1 à 6, caractérisé en ce que, pour l'alimentation en pression de la zone de la masselotte, une cavité (14) située au-dessus du noyau de couvercle (5) et rendue étanche vis à vis de ce dernier est alimentée en gaz comprimé.

8. Procédé selon l'une quelconque des revendications 1 à 7, caractérisé en ce que, à la fin de l'alimentation en pression, une sous-pression est appliquée contre la cavité (14) pouvant être alimentée en pression.

9. Moule de fabrication de pièces coulées en métal léger, en particulier de têtes de cylindre, de blocs-cylindres et/ou de carters de vilebrequin pour des machines à combustion interne, avec des pièces extérieures de moule (3), au moins un noyau (4) et au moins une masselotte (6) pour la formation d'une gueuse sous pression qui peut être reliée à un dispositif d'alimentation en gaz comprimé pour la mise en oeuvre du procédé selon l'une quelconque des revendications 1 à 8, caractérisé en ce qu'il est prévu un noyau de couvercle (5) qui est réalisé à base de sable, contient au moins une masselotte (6) et sur lequel peut être placé un masque de pression (11) rendant étanche la zone de la masselotte, et en ce que le noyau de couvercle (5) est imperméable au gaz au moins dans la zone d'appui du masque de pression (11).

10. Moule selon la revendication 9, caractérisé en ce que le noyau de couvercle (5) contenant la masselotte (6) et réalisé à base de sable est rendu imperméable au gaz par un enduit pour noyaux appliqué sur sa surface, au moins dans la zone d'appui pour le masque de pression (11).

11. Moule selon la revendication 9 ou 10, caractérisé en ce que le noyau de couvercle (5) réalisé à base de sable résiste à une pression allant jusqu'à 1 bar lors de l'alimentation en pression de la zone de la masselotte.

12. Moule selon l'une quelconque des revendications 9 à 11, caractérisé en ce que l'enduit pour noyaux est appliqué comme dispersion sur le noyau de couvercle (5) par immersion ou pulvérisation.

13. Moule selon l'une quelconque des revendications 9 à 12, caractérisé en ce que ces coquilles de soutien (16) entourant au moins en partie les parties extérieures de moule (3) et déplaçables sur le moule dans un mouvement d'avancée et d'éloignement sont affectées aux parties extérieures de moule (3).

14. Moule selon l'une quelconque des revendications 9 à 13, caractérisé en ce que le masque de pression (11) présente un raccord (18) destiné à aspirer les gaz.

15. Moule selon l'une quelconque des revendications 9 à 14, caractérisé en ce qu'une cloche (19) pouvant être placée de façon étanche au-dessus du masque de pression (11) sur le moule, recouvrant au moins le noyau de couvercle (5) et dotée d'un raccord (20) est prévue pour une alimentation en sous-pression.
